# FASCICULE DE BREVET EUROPEEN

(11) **EP 0 276 190 B1**
(45) Date de publication et mention de la délivrance du brevet: **19.09.1990**
(21) Numéro de dépôt: 88420002.3
(22) Date de dépôt: 04.01.1988
(51) Int. Cl.: C25D 7/06

(54) **Procédé et dispositif pour déposer électrolytiquement au défilé un film continu de nickel sur du fil métallique à usage électrique**
Verfahren und Vorrichtung zum elektrolytischen Absetzen eines kontinuierlichen Nickelfilms auf Draht
Process and apparatus for the electrolytic deposition of a continuous nickel film on wire

(30) Priorité: 06.01.1987 FR 8700952
(43) Date de publication de la demande: 27.07.1988
(73) Titulaire: ALUMINIUM PECHINEY, 75008 Paris Cédex 08 (FR)
(72) Inventeur: Léfèbre, Jacques, F-38500 Voiron (FR); Giménez, Philippe, F-38100 Grenoble (FR); Colombier, Gabriel, F-38120 Saint Egrève (FR); Golay, Armand, F-38430 Moirans (FR); Safrany, Jean-Sylvestre, F-54000 Nancy (FR)
(74) Mandataire: Vanlaer, Marcel

(56) Documents cités:
- FR-A- 2 526 052

## Description

L'invention concerne un procédé et un dispositif pour déposer électrolytiquement, au défilé, un film continu de nickel sous forme de globules de taille réglable sur du fil métallique à usage électrique.

Le brevet français n° 2 526 052, appartenant à la demanderesse, enseigne un procédé et un dispositif pour revêtir une grande longueur de métal d'une couche métallique. Il s'applique notamment au nickelage direct, c'est-à-dire sans l'application de couches intermédiaires, de conducteurs électriques en aluminium ou en un de ses alliages, de diamètre compris entre 1,5 et 3 mm et utilisés à des fins soit industrielles, soit domestiques.

Le procédé consiste à faire passer le fil, préalablement débarrassé des résidus de lubrification, d'abord à travers une prise de courant liquide qu'on appellera ci-après bain d'activation où, par passage d'un courant électrique continu ou pulsé, il se charge positivement et acquiert sous l'action de composés acides et/ou salins contenus dans le bain une surface dite active convenant parfaitement à un revêtement ultérieur; puis, à travers un bain de nickelage où, par passage du même courant, il se charge négativement et se recouvre progressivement de nickel jusqu'à former un film continu. Ce procédé a permis d'obtenir sur des fils défilant à près de 300 m/minute un film de nickel d'une épaisseur de quelques microns présentant notamment une bonne adhérence et une résistance de contact faible et non évolutive, propriétés indispensables pour réaliser des conducteurs électriques fiables. Cette adhérence était telle que le fil pouvait ensuite être tréfilé jusqu'au diamètre 0,78 mm sans qu'on constate ni décollement, ni arrachement du revêtement de nickel.

Le brevet précité enseigne également un dispositif compact dans lequel les cuves d'activation et de nickelage ont chacune une longueur voisine de 5 mètres et sont équipées chacune d'une électrode plane s'allongeant parallèlement au fil sur tout son parcours dans le bain.

La demanderesse ayant maintenant pour but de fabriquer des câbles électriques à partir de torons constitués d'un certain nombre de fils d'aluminium nickelé d'un diamètre inférieur à 1 mm avait envisagé d'utiliser le procédé ci-dessus en le complétant par une gamme supplémentaire d'opérations de tréfilage destinées à amener les fils au diamètre voulu. Mais, elle a alors rencontré certaines difficultés en ce qui concerne la tenue du revêtement de nickel qui, pour des réductions de section importantes, se dégradait et conduisait à une évolution défavorable de la résistance de contact du fil obtenu.

C'est pourquoi elle a essayé d'appliquer son procédé au revêtement de fils fins afin de pouvoir le to- ronner directement et d'éviter ainsi toute opération de tréfilage. Mais, de nouveaux inconvénients sont apparus tels que la formation de dépôts pulvérulents ou de films discontinus.

C'est dans le but de proposer une solution à ce problème, solution d'ailleurs transposable aux fils de toutes dimensions, que la demanderesse a mis au point selon l'invention un procédé pour déposer électrolytiquement, au défilé, un film continu de nickel sous forme de globules de taille réglable sur du fil métalllique à usage électrique dans lequel, après dégraissage, on soumet le fil à une densité de courant qui le charge positivement en le passant à travers un bain d'activation sous tension puis, après rinçage, à une densité de courant qui le charge né- gaitvement en le passant à travers un bain acide de nickelage sous tension et enfin à un rinçage et à un séchage et qui est caractérisé en ce que dans le but de réduire la taille des globules on module la densité de courant le long du parcours du fil, réduit la densité de courant dans la partie amont du bain de nickelage et/ou aval du bain d'activation et règle l'acidité du bain de nickelage à une valeur de pH comprise entre 1 et 5.

Ainsi retrouve-t-on dans ce procédé les moyens utilisés dans le brevet précité mais auxquels s'ajoutent des moyens particuliers qui permettent dans le bain de nickelage, d'une part de développer un dépôt de nickel sous une forme particulière de globules adhérant parfaitement au fil et d'éviter ainsi tout dépôt pulvérulent et, d'autre part de maîtriser la taille et la répartition de ces globules de façon à assurer un revêtement continu du fil. Quant au bain d'activation, on constate que ces moyens particuliers ont un effet bénéfique sur la préparation de la surface du fil en développant notamment des centres d'accrochage pour le nickel.

Ces moyens sont constitués, d'une part, par une réduction de la densité de courant dans la partie amont du bain de nickelage ou aval du bain d'activation. En effet, on a constaté que dans l'art antérieur où il y a une seule électrode ou même plusieurs électrodes réparties régulièrement le long du bain et parallèles au fil, la densité de courant était très élevée dans la partie amont du bain de nickelage et ce, d'autant plus que l'intensité de courant admise était grande; ce qui pouvait nuire à la qualité du dépôt.

La demanderesse a trouvé qu'il fallait réduire la densité de courant dans la partie amont du bain de nickelage pour voir apparaître une couche de nickel sous forme de globules adhérant et couvrant mieux le substrat et qui confère une résistance de contact faible.

Cette amélioration a été accentuée en substituant au profil de la densité de courant inhérent au procédé antérieur, à savoir une courbe décroissante de l'entrée à la sortie du bain, un profil dans lequel à une croissance régulière succède une décroissance lente et, en particulier, en situant la densité maximum en un endroit du bain situé entre le tiers de la longueur à partir de l'entrée et le milieu tout en réduisant au mieux l'écart entre cette densité maximum et la densité minimum.

Dans ces conditions, on observe une réduction de la taille des globules qui conduit à un plus grand taux de recouvrement du fil et par suite à une résistance de contact nettement meilleure.

Les moyens de l'invention consistent, d'autre part, en un réglage de l'acidité du bain de nickelage à une valeur de pH comprise entre 1 et 5 car dans cette fourchette, la demanderesse a constaté qu'on pouvait également réduire la taille des globules de nickel avec les avantages cités plus haut et ce d'autant plus que l'acidité augmente. Ces résultats sont particulièrement nets pour des valeurs de pH comprises entre 2,5 et 3,5.

Cette acidité peut être accrue, par exemple, en augmentant la quantité d'acide sulfamique du bain de nickelage qui, comme il est décrit dans le brevet précité contient en outre du chlorure de nickel et de l'acide orthoborique tandis que dans le bain d'activation, on retrouve les mêmes constituants décrits dans ledit brevet.

Le procédé de l'invention peut être appliqué à tout fil métallique tel que le fil de cuivre par exemple. Mais, il trouve un intérêt particulier dans le nickelage de fils en aluminium ou en un de ses alliages à usage électrique car il permet, en raison de sa masse spécifique relativement faible et de l'allègement qui en résulte, une économie substantielle d'énergie lorsqu'on le substitue au cuivre pour la confection de câbles destinés à équiper, par exemple, des engins de transport terrestres ou aériens.

Ce procédé s'adapte particulièrement bien au nickelage de brins de faible section (inférieure à 1 mm) car il donne un revêtement très adhérent qui le rend apte à la confection de torons et de câbles qu'on peut obtenir en nickelant simultanément plusieurs brins placés en nappe verticale dans un même bain.

L'invention concerne également un dispositif d'application du procédé décrit ci-dessus.

Ce dispositif comporte, comme dans le brevet précité, dans le sens de défilement du fil, une première cuve contenant le bain d'activation, un compartiment de rinçage, une deuxième cuve contenant le bain de nickelage, les deux cuves étant équipées chacune d'au moins deux paires d'électrodes planes, chaque paire étant formée d'électrodes placées de part et d'autre du ou des fils et immergée au moins partiellement dans leur bain respectif, les paires du bain d'activation étant reliées à une source de courant négative et celles du bain de nickelage étant reliées à une source de courant positive. Mais, il est caractérisé en ce que les électrodes d'au moins une desdites paires sont amovibles, placées à une distance réglable par rapport à au moins une paire voisine et par rapport au fil et qu'on interpose entre chacune desdites électrodes et le fil au moins un écran amovible en matériau isolant de l'électricité.

Ainsi, à la différence de l'art antérieur, au lieu de comporter une ou plusieurs électrodes réparties régulièrement le long des cuves et à égale distance du fil, le dispositif selon l'invention est constitué d'une part par des paires d'électrodes qu'on peut déplacer soit suivant la longueur de la cuve pour les rapprocher ou les éloigner les unes des autres ou laisser des espaces libres notamment à l'une des extrémités des cuves, soit suivant l'autre dimension de la cuve pour les rapprocher plus ou moins du ou des fils à revêtir. De cette façon, on peut moduler le profil de densité de courant le long du fil sachant que l'absence d'électrodes diminue cette densité et que le rapprochement des électrodes du fil l'augmente.

En particulier, le profil défini plus haut peut être obtenu soit en laissant un espace libre dans la partie amont de la cuve de nickelage et/ou aval de la cuve d'activation, soit en rapprochant les électrodes du fil dans la partie opposée à la partie précitée. Quant aux moyens spécifiques pour déplacer les électrodes, ils peuvent être réalisés à partir des connaissances de l'homme de l'art.

Le dispositif de l'invention est constitué également par la présence d'au moins un écran amovible entre chacune des électrodes d'au moins une paire et le fil. Ces écrans sont réalisés en un matériau isolant de l'électricité et ont de préférence une bonne tenue au bain d'activation ou de nickelage. Ces écrans sont placés plus ou moins loin du fil et masquent au moins partiellement les électrodes de sorte qu'ils interrompent ou dévient les lignes de courant circulant dans les bains et permettent donc de réduire la densité de courant en des endroits précis du bain.

Afin de réaliser le profil décrit plus haut, ces écrans sont placés dans la partie amont de la cuve et/ou aval de la cuve d'activation. Mais, on agit encore mieux sur ce profil en utilisant des écrans munis de trous de diamètre variable. De préférence, on fait varier le nombre de trous en fonction de la position de l'écran dans la cuve et, notamment, on fait croître leur nombre dans le sens de défilement du fil. Ainsi, on peut associer des écrans pleins et des écrans percés.

Le dispositif ainsi conçu est adapté au traitement d'un ou de plusieurs fils en prévoyant dans les parois des cuves situées en bout des ouvertures convenables situées les unes à côté des autres et équipées de joints d'étanchéité. De préférence, pour favoriser les échanges entre le fil et les bains, on peut assurer une circulation de ces derniers au moyen de pompes. Le dispositif est aussi heureusement complété par un compartiment de rinçage destiné à éliminer au moyen d'eau déminéralisée le bain qui a pu être entraîné hors de la cuve de nickelage, l'eau qui mouille le fil étant ensuite évaporée dans un compartiment de séchage.

L'ensemble des cuves et des compartiments de rinçage est conçu sous forme d'éléments modulaires, de longueur et de section adaptables au problème de revêtement posé et facilement associables entre eux.

L'invention sera mieux comprise à l'aide de la figure 1 ci-jointe qui représente une vue en perspective d'une cuve de nickelage coupée dans le sens de la longueur suivant un plan vertical placé un peu en avant du plant de symétrie médian.

On distingue la cuve 1 de forme parallélépipédique dont les petites faces 2 sont percées chacune de trois trous 3 au travers desquels passent trois brins métalliques 4 qui défilent dans le sens de la flèche 5 dans le bain 6 de nickelage. Dans cette cuve, on voit quatre des huit électrodes 7 placées verticalement de part et d'autre de la nappe et se rapprochant de cette dernière dans le sens de défilement des brins. Ces électrodes sont reliées à une source de courant positive non représentée tandis que les brins 4 sont chargés négativement.

On voit également entre les électrodes et la nappe quatre des huit écrans 8 placés parallèlement à la nappe et à égale distance entre eux dont les deux premiers, dans le sens de défilement, sont pleins, le troisième est percé de six trous 9 et le dernier de douze trous.

Les électrodes et les écrans sont suspendus dans le bain à l'aide de moyens non représentés qui permettent de les déplacer longitudinalement et transversalement dans la cuve. Le bain est animé d'un mouvement de circulation de bas en haut au moyen d'une pompe, non représentée, alimentée par l'écoulement des surverses 10 et qui refoule ledit bain dans la rampe de distribution 11.

Une telle représentation est valable également pour la cuve d'activation.

L'invention peut être illustrée à l'aide des exemples d'application suivants :

### Exemple 1

Dans un dispositif comportant successivement :
- un premier compartiment de rinçage de dimensions intérieures 1000 x 120 x 120 mm contenant 9 litres de solution à 70_{°}C pompée à partir d'un bac de réserve de 80 litres
- un compartiment de rinçage
- une cuve d'activation de dimensions intérieures 1000 x 120 x 120 mm garnie d'électrodes de dimensions 100 x 80 x 80 mm reliées à une source de courant négatif pouvant débiter 2000 A sous 40 Volts et d'écrans de dimensions 120 x 40 x 5 mm en polypropylène disposés de manière à obtenir une répartition de la densité de courant judicieusement choisie,ladite cuve renfermant une solution à 45_{°}C contenant 125 g/1 de chlorure de nickel à 6 H₂0, 12,5 g/I d'acide orthoborique, et 6 cm³/1 d'acide fluorhydrique et circulant de bas en haut à raison de 6 m³/h
- un deuxième compartiment de rinçage
- une cuve de nickelage de dimensions intérieures 1000 x 120 x 120 mm garnie d'électrodes reliées au pô- le positif de la même source de courant qui alimente la cuve d'activation et d'écrans de mêmes dimensions que ceux de la cuve d'activation, l'ensemble étant disposé suivant la figure 1; cette cuve de nickelage renfermant une solution à 65°C contenant 300 g/I de sulfamate de nickel, 30 g/I de chlorure de nickel, 30 g/I d'acide orthoborique ayant un pH de 3,2 et circulant de bas en haut à raison de 6 m3/h.
- un troisième compartiment de rinçage
- un four de séchage.

On a passé simultanément 5 brins en aluminium du type 1310.50 suivant les normes de l'Aluminium Association de diamètre 0,51 mm défilant à une vitesse de 50 m/min.

Les brins obtenus étaient recouverts chacun d'une épaisseur moyenne de nickel de 1,5 µm sous forme de globules de diamètre 1,0 um dont on a une représentation au grossissement 3000 sur la figure 2 et qu'on peut comparer à la figure 3 correspondant à l'art antérieur et qui donnait des globules beaucoup plus gros (3 wm) et ne formant pas une couche continue.

Ces brins ont pu être toronnés et ont donné au cours d'essais de résistance de contact sous 500 g des valeurs comprises entre 1,5 et 2 m Q alors que dans l'art antérieur pour de tels brins, on obtenait des valeurs supérieures à 2 m Q.

### Exemple 2

Sur le même dispositif, on a traité des nappes de 5 fils de diamètre inférieur à celui de l'Exemple 1, c'est-à-dire des fils de diamètre 0,32 - 0,30 - 0,25 - 0,20 et 0,15 mm à des vitesses de défilement comprises entre 25 et 50 m/min et obtenu un dépôt de nickel de 1,0 µm d'épaisseur moyenne, formé de globules de diamètre inférieur au micron, présentant des résistances de contact inférieures au m Q.

Ces fils nickelés ont été toronnés et câblés, puis isolés avec les matériaux agréés par l'Aéronautique.

L'invention trouve son application dans le nickelage de fils métalliques notamment en aluminium, de tout diamètre et, en particulier, inférieurs à 1 mm et permet l'obtention par toronnage et câblage de conducteurs électriques légers et fiables particulièrement intéressants pour équiper les engins de transport aériens ou terrestres où l'économie d'énergie par allègement des équipements est très appréciée.

## Revendications

1. Procédé pour déposer électrolytiquement, au défilé, un film continu de nickel sous forme de globules de taille réglable sur du fil métallique à usage électrique dans lequel, après dégraissage, on soumet le fil à une densité de courant qui le charge positivement en le passant à travers un bain d'activation sous tension puis, après rinçage, à une densité de courant qui le charge négativement en le passant à travers un bain acide de nickelage sous tension et enfin à un rinçage et à un séchage caractérisé en ce que dans le but de réduire la taille des globules, on module la densité de courant Io long du parcours du fil, réduit la densité de courant dans la partie amont du bain de nickelage et/ou aval du bain d'activation et règle l'acidité du bain de nickelage à une valeur pH comprise entre 1 et 5.

2. Procédé selon la revendication 1 caractôrisé en ce que l'on fait croître puis décroître lentement la densité de courant dans le sens de défilement du fil.

3. Procédé selon la revendication 2 caractérisé en ce que l'on fait croître la densité de manière à avoir un maximum entre le premier tiers et le milieu du bain.

4. Procédé selon la revendication 3 caractérisé en ce que l'on réduit l'écart entre la densité maximum et la densité minimum pour diminuer la taille des globules.

5. Procédé selon la revendication 1 caractérisé en ce que l'on augmente l'acidité du bain de nickelage pour diminuer la taille des globules déposés.

6. Procédé selon la revendication 1 caractérisé en ce que l'acidité a une valeur comprise entre 2,5 et 3,5 unités de pH;

7. Procédé selon la revendication 1 caractérisé en ce que l'on nickèle du fil en aluminium ou en un de ses alliages à usage électrique.

8. Procédé selon la revendication 7 caractérisé en ce que l'on nickèle du fil de diamètre inférieur à 1 mm.

9. Procédé selon la revendication 8 caractérisé en ce que l'on nickèle du fil sous forme de nappe verticale d'au moins 2 brins séparés qui sont ensuite toronnés.

10. Dispositif d'application du procédé selon la revendication 1 comportant dans le sens (5) de défilement du fil (4) une première cuve contenant le bain d'activation, un compartiment de rinçage, une deuxième cuve (1 )contenant le bain de nickelage, les deux cuves étant équipées chacune d'au moins deux paires d'électrodes (7) planes, chaque paire étant formée d'électrodes placées de part et d'autre du ou des fils et immergées au moins partiellement dans leur bain respectif, les paires du bain d'activation étant reliées à une source de courant négative et celles du bain de nickelage étant reliées à une source de courant positive caractérisé en ce que les électrodes d'au moins une desdites paires sont amovibles, placées à une distance réglable par rapport à au moins une paire voisine et par rapport au fil et qu'on interpose entre chacune desdites électrodes et le fil au moins un écran (8) amovible en matériau isolant de l'électricité.

11. Dispositif selon la revendication 10 caractérisé en ce que la distance par rapport à une paire voisine est réglée de manière à laisser un espace libre dans la partie amont de la cuve de nickelage et/ou aval de la cuve d'activation.

12. Dispositif selon la revendication 10 caractérisé en ce que la distance par rapport au fil est réglée de manière quelle soit plus grande dans la partie amont de la cuve de nickelage et/ou aval de la cuve d'activation.

13. Dispositif selon la revendication 10 caractérisé en ce que les écrans sont placés dans la partie amont de la cuve de nickelage et/ou aval de la cuve d'activation.

14. Dispositif selon la revendication 10 caractérisé en ce que au moins un des écrans est muni de trous (9).

15. Dispositif selon la revendication 14 caractérisé en ce que le nombre de trous est variable suivant la position de l'écran dans la cuve.

16. Dispositif selon la revendication 15, caractérisé en ce que le nombre de trous croît dans le sens de défilement du fil dans la cuve de nickelage et dans le sens inverse dans la cuve d'activation.

17. Dispositif selon la revendication 10, caractérisé en ce que la cuve de nickelage est suivie d'un compartiment de rinçage et d'un compartiment de séchage.

18. Dispositif selon la revendication 10 caractérisé en ce que les cuves et compartiments sont sous forme d'éléments du type modulaire.

## Patentansprüche

1. Verfahren zum elektrolytischen Abscheiden einer zusammenhängenden Nickelschicht in Form von Kügelchen steuerbarer Größe im Durchlauf auf metallischem Draht für elektrische Verwendung, bei dem man den Draht nach Entfettung bei seinem Durchleiten durch ein Aktivierungsbad unter Spannung einer Stromdichte, die ihn positiv lädt, dann, nach Spülung, bei seinem Durchleiten durch ein saures Vernickelungsbad unter Spannung einer Stromdichte, die ihn negativ lädt, und schließlich einem Spülen und einem Trocknen aussetzt, dadurch gekennzeichnet, daß man zwecks Verringerung der Größe der Kügelchen die Stromdichte längs der Bahn des Drahtes moduliert, die Stromdichte im Stromaufteil des Vernickelungsbades und/ oder Stromabteil des Aktivierungsbades verringert und die Azidität des Vernickelungsbades auf einen pH-Wert im Bereich von 1 bis 5 reguliert.

2. Verfahren nach dem Anspruch 1, dadurch gekennzeichnet, daß man die Stromdichte in der Durchlaufrichtung des Drahtes langsam wachsen und dann abnehmen läßt.

3. Verfahren nach dem Anspruch 2, dadurch gekennzeichnet, daß man die Stromstärke derart wachsen läßt, um ein Maximum zwischen dem ersten Drittel und der Mitte des Bades zu haben.

4. Verfahren nach dem Anspruch 3, dadurch gekennzeichnet, daß man den Abstand zwischen der Maximaldichte und der Minimaldichte zwecks Verringerung der Größe der Kügelchen verkleinert.

5. Verfahren nach dem Anspruch 1, dadurch gekennzeichnet, daß man die Azidität des Vernickelungsbades zwecks Verringerung der Größe der abgeschiedenen Kügelchen steigert.

6. Verfahren nach dem Anspruch 1, dadurch gekennzeichnet, daß die Azidität einen Wert im Bereich von 2,5 bis 3,5 pH-Einheiten hat.

7. Verfahren nach dem Anspruch 1, dadurch gekennzeichnet, daß man Draht aus Aluminium oder aus einer seiner Legierungen für elektrische Verwendung vernickelt.

8. Verfahren nach dem Anspruch 7, dadurch gekennzeichnet, daß man Draht eines Durchmessers unter 1 mm vernickelt.

9. Verfahren nach dem Anspruch 8, dadurch gekennzeichnet, daß man Draht in Form eines vertikalen Bündels wenigstens zweier getrennter Adern vernickelt, die anschließend verseilt werden.

10. Vorrichtung zur Anwendung des Verfahrens nach dem Anspruch 1, die in der Durchlaufrichtung (5) des Drahtes (4) eine das Aktivierungsbad enthaltende erste Wanne, ein Spülabteil, eine das Vernickelungsbad enthaltende zweite Wanne (1) aufweist, wobei die beiden Wannen jeweils mit wenigstens zwei Paaren ebener Elektroden (7) ausgerüstet sind, jedes Paar aus zu beiden Seiten des oder der Drähte angeordneten und wenigstens teilweise in ihr zugehöriges Bad eingetauchten Elektroden gebildet ist, die Paare des Aktivierungsbades an eine negative Stromquelle angeschlossen und die des Vernickelungbades an eine positive Stromquelle angeschlossen sind, dadurch gekennzeichnet, daß die Elektroden wenigstens eines der Paare lösbar in einem bezüglich wenigstens eines benachbarten Paares und bezüglich des Drahtes regulierbaren Abstand angeordnet sind und daß man zwischen jeder dieser Elektroden und dem Draht wenigstens einen lösbaren Schirm (8) aus elektrisch isolierendem Material einfügt.

11. Vorrichtung nach dem Anspruch 10, dadurch gekennzeichnet, daß der Abstand bezüglich eines benachbarten Paares derart reguliert wird, um einen freien Raum im Stromaufteil der Vernickelungswanne und/oder im Stromabteil der Aktivierungswanne zu lassen.

12. Vorrichtung nach dem Anspruch 10, dadurch gekennzeichnet, daß der Abstand bezüglich des Drahtes derart reguliert wird, daß er im Stromaufteil der Vernickelungswanne und/oder im Stromabteil der Aktivierungswanne größer ist.

13. Vorrichtung nach dem Anspruch 10, dadurch gekennzeichnet, daß die Schirme im Stromaufteil der Vernickelungswanne und/oder im Stromabteil der Aktivierungswanne angeordnet werden.

14. Vorrichtung nach dem Anspruch 10, dadurch gekennzeichnet, daß wenigstens einer der Schirme mit Löchern (9) versehen ist.

15. Vorrichtung nach dem Anspruch 14, dadurch gekennzeichnet, daß die Zahl von Löchern je nach der Lage des Schirms in der Wanne variabel ist.

16. Vorrichtung nach dem Anspruch 15, dadurch gekennzeichnet, daß die Löcherzahl in der Durchlaufrichtung des Drahtes in der Vernickelungswanne und in der umgekehrten Richtung in der Aktivierungswanne wächst.

17. Vorrichtung nach dem Anspruch 10, dadurch gekennzeichnet, daß auf die Vernickelungswanne ein Spülabteil und ein Trocknungsabteil folgen.

18. Vorrichtung nach dem Anspruch 10, dadurch gekennzeichnet, daß die Wannen und Abteile in Form von Elementen des modularen Typs sind.

## Claims

1. A process for electrically depositing, in a moving mode, a continuous film of nickel in the form of globules of controllable size, on metal wire for electrical use, wherein, after degreasing, the wire is subjected to a current density which charges it positively by passing it through an activation bath under voltage and then, after rinsing, a current density which charges it negatively by passing it through an acid nickel-plating bath under voltage and finally a rinsing operation and a drying operation, characterised in that, in order to reduce the size of the globules, the current density along the path of movement of the wire is modulated, the current density is reduced in the upstream portion of the nickelplating bath and/or the downstream portion of the activation bath, and the acidity of the nickel-plating bath is regulated to a pH-value of between 1 and 5.

2. A process according to claim 1 characterised in that the current density is increased and then decreased slowly in the direction of movement of the wire.

3. A process according to claim 2 characterised in that the density is increased so as to have a maximum between the first third and the middle of the bath.

4. A process according to claim 3 characterised in that the difference between the maximum density and the minimum density is reduced, to reduce the size of the globules.

5. A process according to claim 1 characterised in that the acidity of the nickel-plating bath is increased to reduce the size of the globules deposited.

6. A process according to claim 1 characterised in that the acidity is of a value of between 2.5 and 3.5 pH-units.

7. A process according to claim 1 characterised by nickel plating wire of aluminium or one of the alloys thereof, for electrical use.

8. A process according to claim 7 characterised by nickel plating wire of a diameter of less than 1 mm.

9. A process according to claim 8 characterised by nickel plating wire in the form of an aligned vertical array of at least two separated strands which are then straded together.

10. Apparatus for carrying out the process according to claim 1 comprising, in the direction (5 of movement of the wire (4), a first tank containing the activation bath, a rinsing compartment, a second tank (1) containing the nickel-plating bath, the two tanks each being provided with at least two pairs of flat electrodes (7), each pair being formed by electrodes disposed on respective sides of the wire or wires and at least partially immersed in their respective baths, the pairs of the activation bath being connected to a negative current source and those of the nickel-plating bath being connected to a positive current source, characterised in that the electrodes of at least one of said pairs are movable and placed at an adjustable distance with respect to at least one adjacent pair and with respect to the wire and that interposed between each of said electrodes and the wire is at least one movable screen (8) of electrically insulating material.

11. Apparatus according to claim 10 characterised in that the distance with respect to an adjacent pair is so regulated as to leave a free space in the upstream portion of the nickel-plating tank and/or the downstream portion of the activation tank.

12. Apparatus according to claim 10 characterised in that the distance with respect to the wire is so regulated that it is larger in the upstream portion of the nickel-plating tank and/or the downsteam portion of the activation tank.

13. Apparatus according to claim 10 characterised in that the screens are positioned in the upstream portion of the nickel-plating tank and/or the downstream portion of the activation tank.

14. Apparatus according to claim 10 characterised in that at least one of the screens is provided with holes (9).

15. Apparatus according to claim 14 characterised in that the number of holes is variable depending on the position of the screen in the tank.

16. Apparatus according to claim 15 characterised in that the number of holes increases in the direction of movement of the wire in the nickel-plating tank and in the opposite direction in the activation tank.

17. Apparatus according to claim 10 characterised in that the nickel-plating tank is followed by a rinsing compartment and a drying compartment.

18. Apparatus according to claim 10 characterised in that the tanks and compartments are in the form of elements of modular type.
